# FASCICULE DE BREVET EUROPEEN

(11) **EP 0 575 244 B1**
(45) Date de publication et mention de la délivrance du brevet: **06.05.1999**
(21) Numéro de dépôt: 93401533.0
(22) Date de dépôt: 15.06.1993
(51) Int. Cl.: C25D 11/16

(54) **Procédé de traitement de substrats à base d'aluminium en vue de leur anodisation, bain mis en oeuvre dans ce procédé et concentré pour préparer le bain**
Verfahren zur Behandlung eines Substrats auf Aluminiumbasis für die Eloxierung, das in diesem Verfahren verwendete Bad sowie ein Konzentrat zur Herstellung des Bades
Process for treating aluminium-based substrates before their anodisation, bath used in this process and concentrate for preparing this bath

(30) Priorité: 17.06.1992 FR 9207352
(43) Date de publication de la demande: 22.12.1993
(73) Titulaire: CFPI INDUSTRIES, 92233 Gennevilliers (FR)
(72) Inventeur: Schapira, Joseph, F-75015 Paris (FR); Droniou, Patrick, F-92700 Colombes (FR); Pelletier, Patrice, F-95170 Deuil la Barre (FR); Ganepain, Stéphane, F-93400 Saint Ouen (FR)
(74) Mandataire: Koch, Gustave

(56) Documents cités:
- US-A- 4 502 925

## Description

L'invention a pour objet un procédé de traitement de substrats à base d'aluminium en vue de leur anodisation.

Elle vise également un bain mis en oeuvre dans ce procédé ainsi qu'un concentré pour la préparation du bain.

Les substrats, c'est-à-dire les pièces et profilés à base d'aluminium, autrement dit en aluminium ou en l'un de ses alliages, sont utilisés dans l'industrie et notamment en application architecturale, en particulier pour la fabrication des huisseries.

Pour les protéger pendant leur utilisation, les susdites pièces et profilés peuvent être peints ou être soumis à un traitement d'anodisation électrolytique de l'aluminium en milieu acide.

A l'issue de ce traitement, lesdites pièces et profilés se trouvent protégés par une couche d'oxyde Al₂O₃ formée artificiellement; selon le degré de protection souhaité qui est fonction de l'utilisation des pièces à l'intérieur ou à l'extérieur, la couche d'alumine peut être plus ou moins épaisse; son épaisseur est généralement comprise entre 2 et 30 micromètres.

L'oxydation anodique ou anodisation constitue l'une des étapes d'une séquence comprenant généralement:
- une étape de dégraissage généralement en milieu alcalin pour éliminer les souillures organiques, étant toutefois noté que des dégraissages faisant intervenir l'acide phosphorique sont parfois utilisés,
- une étape de rinçage à l'eau courante froide,
- une étape de traitement chimique de surface ou satinage pour gommer les défauts de surface des pièces et pour conférer à l'aluminium un aspect généralement non brillant,
- une ou plusieurs étapes de rinçage en eau froide,
- une étape de blanchiment acide généralement à l'aide d'acide nitrique,
- une ou plusieurs étapes de rinçage en eau froide,
- l'oxydation anodique proprement dite, souvent réalisée dans le cas des applications architecturales à l'aide d'une solution à base d'acide sulfurique,
- une ou plusieurs étapes de rinçage d'abord en eau courante puis en eau déminéralisée,
- une étape dite de colmatage servant à fermer les pores créés par l'oxydation anodique.

Les caractéristiques de la protection conférées aux substrats en aluminium dépendent essentiellement de l'oxydation anodique et des étapes suivantes; par contre, l'apparence du substrat dépend des étapes précédant l'oxydation anodique, ces étapes visant à réaliser:
- la suppression des traits de filage liés au passage des profilés dans des filières plus ou moins âgées,
- la suppression des zones de ségrégation cristalline, notamment dans le cas de profilés creux,
- un aspect uniforme mat et reproductible en fin de traitement.

Pour ce faire, les étapes précédant l'oxydation anodique comprennent l'étape dite de satinage produisant un décapage qui consiste en l'élimination de la couche superficielle des substrats; dans la pratique, les pièces ou profilés traités sont décapés sur une épaisseur d'environ 30 microns, ce qui correspond à une perte de poids d'environ 90 g/m².

Pour réaliser l'étape de satinage, on a déjà eu recours à des bains alcalins contenant une base forte, NaOH ou KOH; on confère ainsi au substrat l'aspect mat recherché. La brillance du substrat qui traduit l'état de "matité" obtenu et qui est mesurée selon la norme ISO 7668, à 60°C, est comprise entre 35 et 70 après l'étape de satinage et se situe entre 5 et 13 après l'oxydation anodique; plus le chiffre obtenu lors de la mesure de la brillance est faible, plus la matité de la surface est élevée.

Dans le but d'uniformiser l'aspect mat de l'aluminium, il a été proposé d'utiliser pour application architecturale des bains de satinage dits permanents (sans aucune vidange des cuves) qui s'équilibrent à de fortes teneurs en soude libre (comprises entre 80 et 120 g/l) et en aluminium (comprises entre 120 et 180 g/l). Ces bains sont à une température comprise entre 50 et 70°C; les substrats y sont immergés pendant une durée d'environ 15 à environ 25 minutes selon la matité recherchée.

Pour maintenir en solution les sels concentrés d'aluminium, on ajoute aux susdits bains des complexants tels que le gluconate.

Pour augmenter la matité des pièces traitées sans augmenter l'épaisseur de décapage, on a proposé d'ajouter dans le bain de satinage des dérivés azotés tels que par exemple des nitrates; il se trouve toutefois que le dégagement d'hydrogène généré par la réaction d'attaque de l'aluminium ${\text{NaOH + Al + H}}_{\text{2}} {\text{O → NaAlO}}_{\text{2}} {\text{+ 3/2 H}}_{\text{2}}$rend le milieu très réducteur et entraîne la génération d'ammoniac à partir des nitrates, d'où une pollution aérienne ainsi qu'une corrosion des installations. Cette technique a donc été généralement abandonnée.

La protection de l'environnement impose, sur le plan mondial, que les rejets d'effluents aussi bien aqueux que solides soient de plus en plus faibles; on essaie donc de recycler les produits usés et de les régénérer ainsi que de valoriser les déchets non régénérables.

Pour ce qui concerne les rejets solides, les mises en décharge deviennent de plus en plus difficiles du fait du remplissage de ces dernières et il s'avère donc nécessaire de minimiser, dans le cadre de la préparation de surface de l'aluminium avant oxydation anodique, les attaques chimiques liées au satinage afin de minimiser par la suite les boues d'hydroxyde d'aluminium provenant de la neutralisation des effluents des bains.

Pour réduire les quantités de boues, il a été proposé d'utiliser des bains sans ajout de complexants organiques; l'avantage de ces bains est de faciliter la précipitation d'hydroxyde d'aluminium et donc la régénération de la soude selon l'équation ${\text{AlO}}_{\text{2}} {\text{}}^{\text{-}} {\text{+ 2H}}_{\text{2}} {\text{O → Al (OH)}}_{\text{3}} {\text{+ OH}}^{\text{-}}$la soude régénérée étant recyclée dans le bain de satinage.

Mais il est alors nécessaire de travailler avec des bains de satinage dilués (environ 10 g/l de soude libre et 12 g/l d'aluminium dissous), la réaction de précipitation pouvant se faire dans une installation annexe; cependant, le risque de précipitation d'Al(HO)₃ dans la cuve de travail reste grand, avec comme conséquence l'arrêt de la production et le nettoyage de la cuve.

Il a également été proposé (demande de brevet européen N° 0 104 821) de réaliser l'étape de satinage en ayant recours à un bain constitué par une solution aqueuse diluée d'acide hexafluorophosphorique pouvant contenir de l'acide nitrique.

Toutefois, la matité des substrats ainsi traités est médiocre.

L'invention a donc pour but de fournir un procédé et un bain du genre en question qui ne présentent pas les inconvénients inhérents à l'art antérieur et grâce auxquels il est possible de conférer une excellente matité aux substrats traités.

Et la Société Demanderesse a eu le mérite de trouver que, d'une façon inattendue et surprenante, il devenait possible d'obtenir des substrats présentant une matité et un aspect excellents sans risque d'exploitation et tout en diminuant la quantité de rejets alcalins (soude et aluminate) ainsi que l'épaisseur de décapage dès lors que l'on a recours, pour l'étape de satinage, à un bain acide comprenant au moins un dérivé fluoré du titane et/ou du zirconium et/ou du silicium ainsi qu'au moins un acide du groupe comprenant les acides nitrique, sulfurique et phosphorique.

On connaît toutefois, par le document US-A-4 502 925,l'utilisation, dans un procédé de traitement, en vue de son anodisation, d'une feuille d'aluminium, devant être pourvue d'une surface appropriée à l'utilisation de ladite feuille comme partie constitutive d'une plaque lithographique, d'un bain aqueux acide comportant
- jusqu'à 25% en poids d'acide chlorhydrique ou nitrique et
- de 1 à 25% en poids d'un acide minéral fluoré ou d'un de ses sels choisi de préférence dans le groupe constitué par HF, H₂SiF₆, HPF₆, HBF₄, K₂ZrF₆, K₂TiF₆, NH₄F, NH₄HF₂.

Il s'ensuit que l'invention a pour objet l'utilisation, pour l'étape de satinage, dans un procédé de traitement pour l'anodisation de pièces et profilés en aluminium ou en l'un de ses alliages mis en oeuvre en application architecturale, en particulier pour la fabrication des huisseries, d'un bain acide comprenant au moins l'un des composés du groupe comprenant les acides fluométalliques H₂TiF₆, H₂ZrF₆ et H₂SiF₆ ainsi que leurs sels alcalins ou d'ammonium à une concentration d'au moins 1 g/l et au moins l'un des acides du groupe comprenant l'acide nitrique, l'acide sulfurique et l'acide phosphorique à une concentration comprise entre 0,5 et 100 ml par litre de bain, exprimée en acide concentré du commerce et avantageusement des agents tensio-actifs non ioniques, anioniques, cationiques et des tiers solvants.

Selon un mode de réalisation avantageux, l'étape de satinage mettant en oeuvre le bain acide est suivie d'une étape de satinage léger complémentaire mettant en oeuvre un bain alcalin, les conditions de ce satinage étant telles qu'il conduit à un décapage d'au plus 40 g/m² d'aluminium.

Le bain conforme à l'invention pour le traitement, en vue de leur anodisation, de pièces et profilés en aluminium ou en l'un de ses alliages mis en oeuvre en application architecturale, en particulier pour la fabrication des huisseries, est caractérisé par le fait qu'il comprend au moins l'un des composés du groupe comprenant les acides fluométalliques H₂TiF₆, H₂ZrF₆ et H₂SiF₆ ainsi que leurs sels alcalins ou d'ammonium à une concentration d'au moins 1 g/l et au moins l'un des acides du groupe constitué par les acides sulfurique et phosphorique à une concentration comprise entre 0,5 et 100 ml par litre de bain, exprimée en acide concentré du commerce et avantageusement des agents tensio-actifs non ioniques, anioniques, cationiques et des tiers solvants.

Le concentré conforme à l'invention qui est propre à fournir par dilution avec de l'eau le bain conforme à l'invention défini ci-dessus, est caractérisé par le fait qu'il contient au moins l'un des composés du groupe comprenant les acides fluométalliques H₂TiF₆, H₂ZrF₆ et H₂SiF₆ ainsi que leurs sels alcalins ou d'ammonium à une concentration en produit commercial comprise entre 50 et 99,5% et au moins un acide du groupe constitué par les acides sulfurique et phosphorique à une concentration en produit commercial de 0,5 à 50%.

Les acides sulfurique et phosphorique présentent l'avantage d'être présents sur les lignes d'oxydation anodique dans les bains de dégraissage acide (H₃PO₄), de blanchiment (HNO₃) et d'oxydation anodique (H₂SO₄); ils peuvent de plus être régénérés à partir de ces bains par des procédés déjà connus (résines échangeuses d'ions par exemple); on peut également les utiliser directement dans le bain de décapage acide si leur taux de pollution le permet, ce qui est le cas dans le cadre de la présente invention.

Le susdit concentré peut être dilué dans l'eau à une concentration comprise entre 1 pour mille et 10% pour constituer le bain prêt à l'emploi.

Les susdites concentrations ainsi que la durée et la température de l'étape de satinage sont ajustées de façon à obtenir un taux de décapage d'au moins 5 g/m² du substrat.

Pour optimiser l'étape de dégraissage ou éventuellement la supprimer, on peut ajouter au bain de satinage ou au concentré des agents tensio-actifs non ioniques, anioniques ou cationiques et des "tiers solvants".

Les agents tensio-actifs en question peuvent être choisis dans le groupe comprenant les alkylphénols, les alcools et les amines polyalcoxylés, les alkyl-, alkylaryl- et arylsulfates, les sulfonates, les phosphates et les ammoniums quaternaires.

Les tiers solvants peuvent par exemple être des glycols.

La température du bain de satinage est comprise entre 15°C et 80°C et, de préférence, entre 20 et 60°C.

La durée pendant laquelle est maintenue l'action du bain, durée qui dépend de la concentration et de la température et qui doit être suffisante pour aboutir à un décapage d'au moins 5 g/m², est comprise entre 1 minute et 1 heure. Pour des raisons de productivité, le temps de traitement en industrie n'excédera pas, de préférence, environ trente minutes.

Il est avantageux de prévoir, à la suite du décapage acide conforme à l'invention, un décapage complémentaire alcalin léger réalisé selon un procédé en lui-même connu et tel qu'il conduit à un décapage d'au plus 40 g/m² d'aluminium; on peut, par exemple, avoir recours à un bain ayant une température comprise entre 40 et 70°C et contenant, d'une part, entre 10 et 180 g/l d'aluminium (soit entre 30 et 550 g/l d'aluminate de sodium), d'autre part, entre 10 et 150 g/l de soude libre et, d'autre part encore, éventuellement des additifs ayant pour but de maintenir l'aluminium en solution dans le cas des fortes teneurs, comme par exemple des complexants organiques tels que le gluconate et le sorbitol.

Un tel additif qui est à base de gluconate peut être celui commercialisé par la Société Demanderesse sous la marque PROGAL G 313 TA.

Le bain de décapage alcalin ainsi constitué est mis en oeuvre pendant un temps de 2 à 20 minutes sur les pièces sortant du bain de décapage acide.

L'invention pourra être encore mieux comprise à l'aide des exemples non limitatifs ci-après et dans lesquels sont décrits des modes de réalisation avantageux de l'invention.

### EXEMPLE 1

Des profilés en aluminium, référence 6063 selon la norme ISO 209, sont traités comme suit:

| | |
|---|---|
| Etape 1 | Dégraissage sodique aqueux dans une solution aqueuse à 100 g/l d'IPRO 77 AP commercialisé par la Société Demanderesse, |
| Etape 2 | Rinçage froid à l'eau courante, |
| Etape 3 | Décapage (satinage) acide (voir les 8 expériences comparatives dont les caractéristiques résultent du Tableau I), |
| Etape 4 | Rinçage froid à l'eau courante, |
| Etape 5 | Décapage (satinage) alcalin avec un bain ayant les caractéristiques indiquées plus loin, |
| Etape 6 | Rinçage froid à l'eau courante, |
| Etape 7 | Blanchiment nitrique dans un bain à 180 g/l d'acide nitrique concentré dans l'eau, |
| Etape 8 | Rinçage froid à l'eau courante, |
| Etape 9 | Oxydation anodique sulfurique dans un bain à 180 g/l d'acide sulfurique concentré (température 18°C), |
| Etape 10 | Rinçage froid à l'eau courante, |
| Etape 11 | Rinçage dans de l'eau déminéralisée, |
| Etape 12 | Colmatage à l'eau déminéralisée chaude (98°C). |

**TABLEAU I**

| Bain N° | Composition chimique des bains de décapage | |
|---|---|---|
| | Produit fluoré | Acide complémentaire |
| b1 | H₂TiF₆ à 60% : 40 g/l | H₂SO₄ à 98% = 3 ml |
| b2 | H₂ZrF₆ à 45% : 68 g/l | " |
| b3 | H₂SiF₆ à 34% : 63 g/l | " |
| b4 | HF à 50% : 35,5 g/l | " |
| b5 | HPF₆ à 60% : 36 g/l | " |
| b6 | HBF₄ à 50% : 26 g/l | " |
| b7 et b8 | Eau pure | - |

La température du bain de décapage acide est de 30°C.

Le temps de traitement est choisi pour avoir un décapage d'environ 25 g/m².

On a donc procédé à 8 expériences comparatives en utilisant successivement les bains b1 et b8.

L'étape 5 met en oeuvre un bain de satinage permanent dont les caractéristiques sont:

| | |
|---|---|
| soude libre | environ 100 g/l |
| aluminium | environ 140 g/l |
| température | 60°C. |

Le temps de traitement dans ce bain et lorsque les bains de décapage acide sont ceux appelés b1 à b6, est celui nécessaire pour avoir un taux de décapage d'environ 25 g/m².

Ce temps n'est pas respecté pour les expériences témoin mettant en oeuvre les bains b7 et b8:
. ainsi dans l'expérience mettant en oeuvre le bain b7, on maintient l'action du bain alcalin de l'étape 5 pendant un temps suffisant pour obtenir un décapage d'environ 50 g/m², comparable au cumul des décapages acide et alcalin des expériences 1 à 6, et
. dans l'expérience mettant en oeuvre le bain b8, on procède selon la pratique actuelle sur les lignes d'oxydation anodique de l'aluminium, à savoir un satinage alcalin classique d'environ 18 à 20 minutes qui se traduit par un décapage d'environ 80 à 90 g/m² d'aluminium.

Les résultats enregistrés sont rassemblés dans le Tableau II.

**TABLEAU II**

| Exp. No. | Taux de décapage acide | Taux de satinage alcalin | Taux de décapage global | Brillance après étape 8 | Observation |
|---|---|---|---|---|---|
| 1 | 24 g/m² | 16 g/m² | 40 g/m² | 18 | Aspect correct de l'aluminium |
| 2 | 30 g/m² | 17 g/m² | 47 g/m² | 28 | Formation d'un dépôt noirâtre après présatinage qui s'élimine dans l'étape alcaline |
| 3 | 19 g/m² | 23 g/m² | 42 g/m² | 36 | Aspect correct de l'aluminium |
| 4 | 26 g/m² | 20 g/m² | 46 g/m² | 68 | Aspect correct de l'aluminium |
| 5 | 22 g/m² | 21 g/m² | 43 g/m² | 56 | Formation d'un dépôt noirâtre après présatinage qui s'élimine dans l'étape alcaline |
| 6 | 20 g/m² | 21 g/m² | 41 g/m² | 30 | Aspect correct de l'aluminium |
| 7 | - | 51 g/m² | 59 g/m² | 53 | Référence à taux de décapage comparable |
| 8 | - | 86 g/m² | 86 g/m² | 40 | Référence pratique actuelle |

On sait, et ce point est confirmé par les expériences mettant en oeuvre les bains b7 et b8, qu'il suffit d'augmenter le taux de décapage dans le bain de satinage alcalin pour diminuer la brillance.

Il résulte du Tableau II qu'avec un taux de décapage global compris entre 40 et 50 g/m² obtenu par mise en oeuvre d'un bain conforme à l'invention suivi par un bain de satinage alcalin classique, la brillance mesurée selon la norme ISO 7668 (à 60°) sur les profilés après blanchiment est inférieure à celle obtenue dans l'expérience mettant en oeuvre le bain b8 (art antérieur) pour des taux de décapage classiques de l'ordre de 80-90 g/m². L'aspect des pièces obtenues avec le procédé conforme à l'invention est comparable, voire meilleur que celui des pièces obtenues avec le procédé alcalin seul, et ceci pour un taux de décapage global- inférieur de moitié. L'expérience mettant en jeu le bain à base de HBF₄ (b6) qui donne également une meilleure brillance-doit être écartée car nécessitant un temps d'action incompatible avec une utilisation-industrielle, ce temps étant supérieur à 1 heure 10 minutes alors que l'ensemble des expériences effectuées avec les bains b1 à b5 a été réalisé avec un trempage d'au plus 40 minutes des pièces dans le bain de décapage acide.

Les bains à base de HF (b4) et de HPF₆ (b5) donnent des résultats médiocres.

### EXEMPLE 2

Des profilés en aluminium série 6063 sont traités comme indiqué à l'exemple 1.

Pour l'étape 3, on utilise les bains b1 et b9 à b14 définis dans le Tableau III.

**TABLEAU III**

| Bain N° | Composition chimique des bains de décapage | |
|---|---|---|
| | Produit fluoré | Acide complémentaire |
| b1 | H₂TiF₆ à 60%=25 ml/l | H₂SO₄ à 98% = 5,4 g/l |
| b9 | " | HCl à 35% =11,5 g/l |
| b10 | " | HNO₃ à 60% =11,5 g/l |
| b11 | " | H₃PO₄ à 75% = 7,2 g/l |
| b12 | " | acide oxalique = 7,1 g/l |
| b13 | " | acide sulfamique = 10,7 g/l |
| b14 | " | acide citrique =10,5 g/l |

Les bains b1 et b9 à b14 sont mis en oeuvre à 30°C et pendant le temps nécessaire pour provoquer sur les pièces traitées une perte de poids de l'ordre de 25 g/m². Ces bains sont utilisés respectivement pour réaliser les expériences 1 et 9 à 14 dont les résultats sont réunis dans le Tableau IV.

**TABLEAU IV**

| Exp. No. | Taux de décapage acide | Taux de satinage alcalin | Taux de décapage global | Brillance après étape 8 | Observation |
|---|---|---|---|---|---|
| 1 | 24 g/m² | 16 g/m² | 40 g/m² | 18 | |
| 9 | 27 g/m² | 23 g/m² | 50 g/m² | 24 | Aspect piqué de la surface de l'aluminium |
| 10 | 17 g/m² | 27 g/m² | 44 g/m² | 12 | |
| 11 | 22 g/m² | 26 g/m² | 48 g/m² | 26 | |
| 12 | 30 g/m² | 27 g/m² | 57 g/m² | 47 | |
| 13 | 25 g/m² | 26 g/m² | 51 g/m² | 58 | |
| 14 | 25 g/m² | 25 g/m² | 50 g/m² | 51 | |

La plus grande efficacité est obtenue avec les bains à base des acides sulfurique, nitrique et phosphorique. L'acide chlorhydrique induit des défauts d'aspect.

Les acides organiques n'apportent pas, dans les conditions décrites ci-dessus, une amélioration sensible de la matité.

### EXEMPLE 3

On traite des profilés en aluminium série 6063 en procédant comme à l'exemple 1, mais en faisant varier dans l'étape 3 la concentration en fluorotitanate de potassium K₂TiF₆ ainsi que la température et en examinant l'influence de ces variations sur la vitesse de décapage des pièces en aluminium.

On a déterminé le temps nécessaire pour obtenir un taux de décapage d'environ 24 g/m² pour chacune des concentrations en K₂TiF₆ et pour chacune des températures retenues, la concentration en acide sulfurique à 98% étant de 3 ml/l.

Les résultats sont réunis dans le Tableau V.

**TABLEAU V**

| K₂TiF₆ | Température | Temps nécessaire pour avoir un taux de décapage d'environ 24 g/m² |
|---|---|---|
| 0,9 g/l | 30°C | 400 minutes |
| | 60°C | 66 minutes |
| | 80°C | 26 minutes |
| 22 g/l | 20°C | 29 minutes |
| | 30°C | 15 minutes |
| | 40°C | 8 minutes |
| | 60°C | 3 minutes |
| | 80°C | 1 minute |
| 57 g/l | 20°C | 18 minutes |
| | 30°C | 6 minutes |
| | 60°C | 1 minute |
| 88 g/l | 20°C | 6 minutes |
| | 30°C | 1 minute |

A l'examen du Tableau V, il apparaît que la vitesse de décapage de l'aluminium dépend à la fois de la concentration en K₂TiF₆ et de la température. Un bon compromis pour une utilisation industrielle du procédé conforme à l'invention est une concentration en K₂TiF₆ comprise entre 22 et 57 ml/l et une température comprise entre 20 et 40°C.

Le temps de traitement se trouve alors compris entre six minutes et environ trente minutes, temps facilement gérable sur une ligne de production.

### EXEMPLE 4

On traite des profilés en aluminium en procédant comme à l'exemple 1, à l'exception des étapes 5, 6, 7 et 8 qui sont omises.

Le bain de décapage acide (étape 3) utilisé est constitué par le bain bl décrit dans l'exemple 1. Sa température de travail est de 30°C et le temps de trempage est de 15 minutes.

La matité des profilés, mesurée après l'étape 4 suivant la norme ISO 7668 (à 60°) est de 22; cette matité est comparable à celle obtenue dans les expériences effectuées avec les bains b1 à b3 de l'exemple 1 et nettement améliorée par rapport à celle obtenue dans les expériences effectuées avec les bains b7 et b8 témoins de l'exemple 1.

De plus, la matité, mesurée suivant la même méthode à l'issue de l'étape 12, est de 5, c'est-à-dire nettement améliorée par rapport à la matité mesurée dans les mêmes conditions suivant l'expérience 8 de l'exemple 1 et qui se situe industriellement à 12-15.

## Revendications

1. Utilisation, pour l'étape de satinage, dans un procédé de traitement pour l'anodisation de pièces et profilés en aluminium ou en l'un de ses alliages mis en oeuvre en application architecturale, en particulier pour la fabrication des huisseries, d'un bain acide comprenant au moins l'un des composés du groupe comprenant les acides fluométalliques H₂TiF₆, H₂ZrF₆ et H₂SiF₆ ainsi que leurs sels alcalins ou d'ammonium à une concentration d'au moins 1 g/l et au moins l'un des acides du groupe comprenant l'acide nitrique, l'acide sulfurique et l'acide phosphorique à une concentration comprise entre 0,5 et 100 ml par litre de bain, exprimée en acide concentré du commerce et avantageusement des agents tensio-actifs non ioniques, anioniques, cationiques et des tiers solvants.

2. Bain de satinage acide pour le traitement, en vue de leur anodisation, de pièces et profilés en aluminium ou en l'un de ses alliages mis en oeuvre en application architecturale, en particulier pour la fabrication des huisseries, caractérisé par le fait qu'il comprend au moins l'un des composés du groupe comprenant les acides fluométalliques H₂TiF₆, H₂ZrF₆ et H₂SiF₆ ainsi que leurs sels alcalins ou d'ammonium à une concentration d'au moins 1 g/l et au moins l'un des acides du groupe constitué par les acides sulfurique et phosphorique à une concentration comprise entre 0,5 et 100 ml par litre de bain, exprimée en acide concentré du commerce et avantageusement des agents tensio-actifs non ioniques, anioniques, cationiques et des tiers solvants.

3. Concentré propre à fournir par dilution avec de l'eau le bain selon la revendication 2, caractérisé par le fait qu'il contient au moins l'un des composés du groupe comprenant les acides fluométalliques H₂TiF₆, H₂ZrF₆ et H₂SiF₆ ainsi que leurs sels alcalins ou d'ammonium à une concentration en produit commercial comprise entre 50 et 99,5% et au moins un acide du groupe constitué par les acides sulfurique et phosphorique à une concentration en produit commercial de 0,5 à 50%.

4. Concentré propre à fournir, par dilution avec de l'eau et l'un des acides sulfurique et phosphorique, le bain selon la revendication 2, caractérisé par le fait qu'il contient au moins l'un des composés du groupe comprenant les acides fluométalliques H₂TiF₆, H₂ZrF₆ et H₂SiF₆ ainsi que leurs sels alcalins ou d'ammonium à une concentration en produit commercial comprise entre 50 et 99,5%.

## Patentansprüche

1. Verwendung eines Säurebads, umfassend mindestens eine der Verbindungen der Gruppe umfassend die Fluormetallsäuren H₂TiF₆, H₂ZrF₆ und H₂SiF₆ sowie deren Alkali- oder Ammoniumsalze in einer Konzentration von mindestens 1 g/l und mindestens eine Säure der Gruppe umfassend Salpetersäure, Schwefelsäure und Phosphorsäure in einer Konzentration zwischen 0,5 und 100 ml pro Liter Bad, ausgedrückt als handelsübliche konzentrierte Säure, und vorzugsweise nicht-ionische, anionische, kationische oberflächenaktive Substanzen und zusätzliche Lösungsmittel, für den Satinierschritt in einem Behandlungsverfahren zur anodischen Oxidation von für Bauzwecke verwendeten Werkstücken und Profilen aus Aluminium oder einer dessen Legierungen, insbesondere bei der Herstellung von Zargen.

2. Satinierbad zur anodischen Oxidationsbehandlung von für Bauzwecke verwendeten Werkstücken und Profilen aus Aluminium oder einer dessen Legierungen, insbesondere bei der Herstellung von Zargen, dadurch gekennzeichnet, daß es mindestens eine der Verbindungen der Gruppe umfassend die Fluormetallsäuren H₂TiF₆, H₂ZrF₆ und H₂SiF₆ sowie deren Alkali- oder Ammoniumsalze in einer Konzentration von mindestens 1 g/l und mindestens eine Säure der aus Schwefelsäure und Phosphorsäure gebildeten Gruppe in einer Konzentration zwischen 0,5 und 100 ml pro Liter Bad, ausgedrückt als handelsübliche konzentrierte Säure, und vorzugsweise nichtionische, anionische, kationische oberflächenaktive Substanzen und zusätzliche Lösungsmittel enthält.

3. Konzentrat, geeignet durch Verdünnung mit Wasser das Bad nach Anspruch 2 zu ergeben, dadurch gekennzeichnet, daß es mindestens eine der Verbindungen der Gruppe umfassend die Fluormetallsäuren H₂TiF₆, H₂ZrF₆ und H₂SiF₆ sowie deren Alkali- oder Ammoniumsalze in einer Konzentration zwischen 50 und 99,5 % im gewerblichen Produkt und mindestens eine Säure der aus Schwefelsäure und Phosphorsäure gebildeten Gruppe in einer Konzentration von 0,5 bis 50 % im gewerblichen Produkt enthält.

4. Konzentrat, geeignet durch Verdünnung mit Wasser und Schwefelsäure oder Phosphorsäure das Bad nach Anspruch 2 zu ergeben, dadurch gekennzeichnet, daß es mindestens eine der Verbindungen der Gruppe umfassend die Fluormetallsäuren H₂TiF₆, H₂ZrF₆ und H₂SiF₆ sowie deren Alkali- oder Ammoniumsalze in einer Konzentration zwischen 50 und 99,5 % im gewerblichen Produkt enthält.

## Claims

1. Use, for the chemical etching step, in a process of treatment for anodisation of elements and profiles made of aluminum or of one of its alloys for architectural uses, particularly for the manufacture of door or window frames, of an acid bath comprising at least one of the compounds of the group comprising the fluometallic acids H₂TiF₆, H₂ZrF₆, H₂SiF₆ and their alkaline or ammonium salts at a concentration of at least 1 g/l and at least one of the acids selected from the group consisting of nitric acid, sulfuric acid and phosphoric acid at a concentration comprised between 0.5 and 100 ml per litre of bath, expressed in commercial concentrated acid, and advantageously nonionic, anionic or cationic surfactive agents and co-solvents.

2. Chemical etching bath for treating, for the purpose of their anodisation, of elements and profiles made of aluminum or of one of its alloys for architectural uses, particularly for the manufacture of door or window frames, characterized by the fact that it comprises at least one of the compounds of the group comprising the fluometallic acids H₂TiF₆, H₂ZrF₆, H₂SiF₆ and their alkaline or ammonium salts at a concentration of at least 1 g/l and at least one of the acids selected from the group consisting of nitric acid, sulfuric acid and phosphoric acid at a concentration comprised between 0.5 and 100 ml per litre of bath, expressed in commercial concentrated acid, and advantageously nonionic, anionic or cationic surfactive agents and co-solvents.

3. Concentrate capable to provide by dilution with water the bath according to claim 2, characterized by the fact that it contains at least one of the compounds of the group comprising the fluometallic acids H₂TiF₆, H₂ZrF₆, H₂SiF₆ and their alkaline or ammonium salts at a concentration, expressed with respect to the commercial product, comprised between from 50 and 99.5% and at least one acid of the group consisting of sulphuric and phosphoric acids at a concentration, expressed with respect to the commercial product, of from 0.5 to 50%.

4. Concentrate capable to provide by dilution with water and with one of the sulphuric and phosphoric acids, the bath according to claim 2, characterized by the fact that it contains at least one of the compounds selected from the group comprising the fluometallic acids H₂TiF₆, H₂ZrF₆, H₂SiF₆ and their alkaline or ammonium salts at a concentration, expressed with respect to the commercial product, comprised between 50 and 99.5%.
